# EUROPÄISCHE PATENTSCHRIFT

(11) **EP 0 949 225 B1**
(45) Veröffentlichungstag und Bekanntmachung des Hinweises auf die Patenterteilung: **20.11.2002**
(21) Anmeldenummer: 99105181.4
(22) Anmeldetag: 31.03.1999
(51) Int. Cl.: C06D 5/06

(54) **Azidfreie, gaserzeugende Zusammensetzung**
Non-azide gas generating composition
Composition génératrice de gaz exempt d'azoture

(30) Priorität: 08.04.1998 DE 29806504 U
(43) Veröffentlichungstag der Anmeldung: 13.10.1999
(73) Patentinhaber: TRW Airbag Systems GmbH & Co. KG, 84544 Aschau am Inn (DE)
(72) Erfinder: Hofmann, Achim, Dr., 84570 Polling (DE); Schropp, Roland, Dr., 93105 Tegernheim (DE); Rödig, Karl-Heinz, 84559 Kraiburg (DE); Zeuner, Siegfried, Dr., 81369 München (DE)
(74) Vertreter: Sulzbach, Werner, Dipl.-Chem. Dr.

(56) Entgegenhaltungen:
- EP-A- 0 767 155
- WO-A-95/00462
- WO-A-96/26169
- WO-A-97/29927
- DE-U- 29 722 912
- DE-U- 29 821 541
- US-A- 5 608 183

## Beschreibung

Die vorliegende Erfindung betrifft eine azidfreie, gaserzeugende Zusammensetzung, insbesondere zur Verwendung in Sicherheitseinrichtungen für Kraftfahrzeuge, mit einem aus mindestens zwei Komponenten bestehenden Brennstoffgemisch in einem Anteil von 20 bis 60 Gew.-% und einem aus mindestens drei Komponenten bestehenden Oxidatorgemisch in einem Anteil von 40 bis 80 Gew.-%, jeweils bezogen auf die Gesamtzusammensetzung.

Gaserzeugende Zusammensetzungen, die in Sicherheitseinrichtungen für Kraftfahrzeuge verwendet werden, bestehen meist aus einem Brennstoff auf der Grundlage von Natriumazid sowie einem Oxidationsmittel. Aufgrund der Toxizität von Natriumazid wurde aber schon frühzeitig damit begonnen, nach Alternativen zu den azid-haltigen gaserzeugenden Gemischen zu suchen.

Die US-A-5 608 183 beschreibt ein gaserzeugendes Gemisch, welches zwischen etwa 30 und 85 Gew.-% eines Brennstoffs und zwischen etwa 15 und etwa 70 Gew.-% eines Oxidationsmittels enthält. Wenigstens 60 Gew.-% des Brennstoffs bestehen aus dem Nitrat eines sauren Polyamins oder eines C₂-C₃-Alkyldiamins, wie beispielsweise den Nitraten von Harnstoff, Guanidin, Aminoguanidin, Diaminoguanidin, Semicarbazid, Äthylendiamin, 1,3-Propandiamin oder 1,2-Propandiamin, oder deren Mischungen. Das Oxidationsmittel umfaßt wenigstens 60 Gew.-% basisches Kupfernitrat und/oder Kobalttriamintrinitrat. Die Verarbeitung des Gemischs erfolgt in einem Naßprozess.

Das aus der US-A-5 608 183 bekannte gascrzcugcndc Gemisch weist allerdings eine unzureichende Anzündwilligkeit sowie eine zu niedrige Abbrandgeschwindigkeit auf. Da die Verbrennungstemperatur des Gcmischs oberhalb von 1700 Kelvin liegt, ist zudem ein erhöhter Anteil an toxischen Gasen im freigesetzten Gasgemisch feststellbar. Die Verarbeitung des Gemischs in einem Naßprozess erfordert zusätzliche Trocknungsstufen und ist daher kostenintensiv.

Es besteht daher weiterhin ein Bedarf an einer verbesserten azidfreien, gaserzeugenden Zusammensetzungen zur Verwendung in Sicherheitseinrichtungen für Kraftfahrzeuge.

Die vorliegende Erfindung stellt eine derartige Zusammensetzung bereit, die ein aus mindestens zwei Komponenten bestehendes Brennstoffgemisch in einem Anteil von 20 bis 60 Gew.-% und ein aus mindestens drei Komponenten bestehendes Oxidatorgemisch in einem Anteil von 40 bis 80 Gew.-%, jeweils bezogen auf die Gesamtzusammensetzung, umfaßt. Die Zusammensetzung ist dadurch gekennzeichnet, daß das Brennstoffgemisch zusammengesetzt ist aus 5 bis 95 Gew.-% einer Guanidinverbindung, 5 bis 95 Gew.-% einer heterocyclischen, organischen Säure sowie 0 bis 20 Gew.-% weiteren Brennstoffen, jeweils bezogen auf das Brennstoffgemisch. Das Oxidatorgemisch ist erfindungsgemäß zusammengesetzt aus 20 bis 70 Gew.-% eines oder mehrerer Übergangsmetalloxide, 10 bis 50 Gew.-% basischem Kupfernitrat sowie 2 bis 30 Gew.-% Metallchlorat, Metallperchlorat, Ammoniumperchlorat, Alkalinitrat, Erdalkalinitrat oder deren Mischungen, jeweils bezogen auf das Oxidatorgemisch.

Die Guanidinverbindung ist bevorzugt aus der aus Guanidincarbonat, Guanidinnitrat, Guanidinperchlorat, Aminoguanidinnitrat, Diaminoguanidinnitrat, Triaminoguanidinnitrat, Nitroguanidin oder deren Mischungen bestehenden Gruppe ausgewählt.

Die heterocyclische organische Säure ist bevorzugt aus der aus Cyanursäure, Isocyanursäure, Cyamelid, Urazol, Uracil, Uramin, Urazin, Alloxan, Alloxansäurc, Alloxantin, Xanthin, Allantoin, Barbitursäurc, Orotsäure, Dilitursäure, Triazolon, Violursäure, Succinimid, Dialursäure, Isodialursäure, Hydantoin, Pseudohydantoin, Imidazolon, Pyrazolon, Parabansäure, Furazan, Ammelin, Kreatinin, Maleinsäurehydrazid, Harnsäure, Pseudoharnsäure, Guanazin, Guanazol, Melamin sowie deren Salzen und Derivaten bestehenden Gruppe, ausgewählt. Die Derivate der heterocyclischen organischen Säure umfassen bevorzugt die funktionellen Gruppen =O, -OH, -NO₂, -CO₂H, -NH₂ oder Kombinationen daraus.

Die Verwendung eines mindestens zweikomponentigen Brennstoffgemischs aus einer Guanidinverbindung und einer heterocyclischen organischen Säure hat sich als günstig für die Erzeugung möglichst niedriger Schadgaswerte im freigesetzten Gasgemisch erwiesen. Die genannten Verbindungen weisen darüber hinaus meist einen oberhalb von 200°C liegenden Schmelzpunkt auf und sind daher thermisch äußerst stabil. Sie erfüllen somit die an Gasgeneratortreibstoffe zu stellenden Anforderungen einer hohen Langzeit- und Temperaturstabilität. Die genannten Verbindungen weisen außerdem im allgemeinen hohe negative Standardbildungsenthalpien ΔH_{f} auf, wodurch die bei der Verbrennung des Gemischs freiwerdende Energiemenge und damit auch die Verbrennungstemperatur des Gemischs niedrig bleibt.

Darüber hinaus ist auch ein zu hoher Anteil an Kohlenstoff in der heterocyclischen organischen Säure unerwünscht, da in diesem Fall ein erhöhter Anteil an Oxidationsmittel erforderlich ist und infolge der stark exothermen Bildung von CO₂ auch die Verbrennungstemperatur des Gemischs unerwünscht ansteigt. Als heterocyclische organische Säure sind daher Verbindungen mit 5 oder 6 Ringatomen besonders geeignet. Bevorzugt soll die Zahl der Kohlenstoffatome pro Molekül der organischen heterocyclischen Säure nicht größer als 4 sein. Besonders bevorzugt sind Verbindungen, die höchstens 3 Kohlenstoffatome pro Molekül enthalten. In Einzelfällen, wie zum Beispiel in Verbindungen mit annelierten Ringsystemen, können auch bis zu 5 Kohlenstoffatome vorhanden sein. Beispiele hierfür sind Guanin, C₅H₄N₅O, oder Harnsäure, C₅H₄N₃O₃.

Als heterocyclische organische Säure können auch Verbindungen wie Guanazin, C₂H₆N6, Guanazol, C₂H₅N₅, oder Melamin, C₃H₆N₆, eingesetzt werden, die keinen Sauerstoff enthalten. Es ist ebenfalls möglich, Salze und Derivate der heterocyclischen organischen Säure einzusetzen. Geeignete Derivate sind insbesondere Verbindungen mit Substituenten, die die Sauerstoffbilanz verbessern oder nur geringfügig beeinflussen, wie zum Beispiel =O, -OH, -NO₂, -CO₂H und -NH₂.

Die Verwendung eines im Vergleich zum Stand der Technik geringen Anteils an basischem Kupfernitrat als Oxidationsmittel gewährleistet, daß die erfindungsgemäßen gaserzeugenden Gemische eine verbesserte Anzündwilligkeit sowie eine ausreichend hohe Abbrandgeschwindigkeit aufweisen. Darüber hinaus liegen die Verbrennungstemperaturen der erfindungsgemäßen gaserzeugenden Gemische unterhalb von 1700 Kelvin, so daß der Anteil von Stickoxiden und Kohlenmonoxid im freigesetzten Gasgemisch extrem niedrig ist. Die bei der Verbrennung der erfindungsgemäßen gaserzeugenden Gemische entstehenden festen Rückstände zeichnen sich durch eine hervorragende Rückhaltefähigkeit aus.

Erfindungsgemäß wurde gefunden, daß sich die Rückhaltefähigkeit der festen Verbrennungsrückstände durch die Steuerung der Verbrennungstemperatur sowie insbesondere des Verhältnisses zwischen metallischen und nichtmetallischen Rückständen beeinflussen läßt. Günstig ist die Bildung sowohl fest aneinander haftender und dennoch ausreichend poröser Rückstände, um das Entweichen der Verbrennungsgase zu erlauben. Die Einstellung niedriger Verbrennungstemperaturen von unterhalb 1700 Kelvin ist zwar aus vielerlei Gründen wünschenswert, für sich genommen jedoch nicht ausreichend, um die erforderliche Rückhaltung der festen Verbrennungsrückstände zu gewährleisten. So wird beispielsweise im weiter unten beschriebenen Vergleichsbeispiel 1 bei einer Abbrandtemperatur von 1708 Kelvin und einem metallischen Anteil an den Verbrennungsrückständen von 37% ein nur schlecht filtrierbarer Rückstand erzeugt, der unter den Abbrandbedingungen zerstäubt wird. Im erfindungsgemäßen Ausführungsbeispiel wird hingegen bei einer vergleichbaren Abbrandtemperatur von 1680 Kelvin, jedoch mit einem metallischen Anteil von 69% in den Verbrennungsrückständen ein fester Klinker gebildet, der nach dem Abbrand noch in Tablettenform vorliegt und damit sehr leicht aus dem Gasstrom entfernt werden kann. Die im Stand der Technik als günstig angesehene Bildung von ausschließlich metallischen Verbrennungsrückständen führt aufgrund der leichten Zerstäubung und der Bildung von Tröpfchen aus geschmolzenem Metall zu einer nur schlechten Rückhaltefähigkeit der Verbrennungsrückstände. Der Metallanteil in den festen Verbrennungsrückständen der erfindungsgemäßen Zusammensetzungen beträgt bevorzugt etwa 50 bis 90 Gew.-%.

Es wurde ebenfalls gefunden, daß ein zu hoher Anteil an basischem Kupfernitrat im Oxidatorgemisch nachteilig ist, da hierdurch der Anteil an nitrosen Gasen in dem bei der Verbrennung entstehenden Gasgemisch in unerwünschter Weise erhöht wird. Der Anteil an basischem Kupfernitrat im Oxidatorgemisch sollte daher 50 Gew.-% nicht überschreiten. Besonders bevorzugt ist die Verwendung von basischem Kupfernitrat zusammen mit einem Übergangsmetalloxid, wobei das basische Kupfernitrat und das Übergangsmetalloxid mit Vorteil etwa zu gleichen Teilen eingesetzt werden. Das bevorzugte Übergangsmetalloxid ist CuO.

Die erfindungsgemäßen Zusammensetzungen enthalten zusätzlich zu den Oxidatoren Metalloxid und basisches Kupfernitrat einen geringen Anteil an herkömmlichen Oxidatoren auf der Grundlage der Chlorate, Perchlorate und/oder Nitrate. Durch den Zusatz dieser herkömmlichen Oxidatoren lassen sich die Abbrandgeschwindigkeiten der erfindungsgemäßen Gemische in einem weiten Bereich steuern. Der Anteil an diesen herkömmlichen Oxidatoren beträgt erfindungsgemäß höchstens 30 Gew.-%, bezogen auf das Oxidatorgemisch, und bevorzugt höchstens 20 Gew.-%, um die Verbrennungstemperaturen und den Anteil an schwerkondensierbaren Verbrennungsrückständen möglichst gering zu halten. So ist beispielsweise bekannt, daß ein hoher Anteil an Kaliumperchlorat die Verbrennungstemperaturen stark erhöht und große Mengen an Kaliumchlorid freisetzt, welches unter den Verbrennungsbedingungen gasförmig vorliegt. Dieses gasförmige Kaliumchlorid kann aus den Verbrennungsgasen nicht durch Filter entfernt werden und führt nach dem Kondensieren zu einer unerwünschten Rauchbildung im Fahrzeuginnenraum.

Die erfindungsgemäßen Zusammensetzungen lassen sich trocken verarbeiten, weshalb auf zusätzliche kostenintensive Trocknungsschritte bei der Herstellung der Zusammensetzungen verzichtet werden kann.

Die Erfindung wird nachfolgend anhand eines besonders bevorzugten Ausführungsbeispiels beschrieben, welches jedoch nicht einschränkend zu verstehen ist.

### Ausführungsbeispiel

737,5 mikronisiertes Guanidinnitrat, 320 g gemahlene Cyanursäure, 641,25 g fein gemahlenes Kupferoxid, 641,25 g basisches Kupfernitrat und 160 g Kaliumperchlorat wurden gemeinsam in eine Kugelmühle eingewogen, 3 Stunden lang gemahlen und miteinander vermischt. Das so erhaltene Gemisch wurde ohne weitere Verarbeitungsschritte direkt zu Tabletten von 6 x 2,4 mm verpreßt. 130 g der so erhaltenen Treibstofftabletten wurden in einen Gasgenerator üblicher Bauart gefüllt und in einer Testkanne mit einem Volumen von 146 Litern zur Zündung gebracht. Der in der Testkanne erhaltene maximale Druck betrug 2,14 bar nach 68 ms. Die Anzündwilligkeit und die Abbrandgeschwindigkeit des Gemischs waren somit ausreichend hoch zur Verwendung des Gemischs in einem Gasgenerator für Beifahrer-Airbags mit einem Volumen von 130 bis 150 Litern.

Die berechnete Abbrandtemperatur des Gemischs betrug 1683 Kelvin. Die Verbrennungsrückstände wiesen einen metallischen Anteil von 69,5 Gew.-% auf und lagen in Form eines festen Klinkers unter Beibehaltung der ursprünglichen Tablettenform vor. Der Kohlenmonoxidanteil im Verbrennungsgas betrug 110 ppm und der Anteil an nitrosen Gasen 30 ppm.

### Vergleichsbeispiel 1

28,2 Teile mikronisiertes Guanidinnitrat, 10,1 Teile gemahlene Cyanursäure, 49,1 Teile Kupferoxid und 12,6 Teile Kaliumperchlorat wurden wie in Beispiel 1 beschrieben gemahlen, miteinander vermischt und zu Tabletten verpreßt. Die berechnete Verbrennungstemperatur dieses Gemischs betrug 1708 Kelvin.

Das Gemisch zeigte im Kannenversuch zwar eine gute Anzündwilligkeit und eine ausreichend hohe Abbrandgeschwindigkeit, jedoch trat eine Zerstäubung der festen Verbrennungsrückstände auf. Der metallische Anteil an den festen Verbrennungsrückständen betrug 36,8 Gew.-%. Die CO-Konzentration im Verbrennungsgas lag bei 190 ppm, die NOₓ-Konzentration bei 20 ppm.

### Vergleichsbeispiel 2

43,7 Teile mikronisiertes Guanidinnitrat, 48,3 Teile fein gemahlenes Kupferoxid und 8,0 Teile Kaliumperchlorat wurden wie in Beispiel 1 beschrieben zu Treibstofftabletten verarbeitet. Die so erhaltenen Treibstofftabletten wurden in einen herkömmlichen Gasgenerator gefüllt und in einer Testkanne zur Zündung gebracht.

Die berechnete Verbrennungstemperatur des Gemischs betrug 1792 Kelvin. Die festen Verbrennungsrückstände lagen in Bruchstücken vor, der metallische Anteil an den Verbrennungsrückständen betrug 51,5 Gew.-%. Die Anzündwilligkeit und Abbrandgeschwindigkeit des Gemischs waren ausreichend. Jedoch wurde in den Verbrennungsgasen mit einer CO-Konzentration von 255 ppm und eine NOₓ-Konzentration von 48 ppm ein unerwünscht hoher Anteil an toxischen Gasen gemessen.

### Vergleichsbeispiel 3

Es wurde ein Gemisch aus 52,1 Teilen Guanidinnitrat und 47,9 Teilen basischem Kupfernitrat nach der in Beispiel 1 der US-A-5 608 183 beschriebenen Vorschrift hergestellt. Die berechnete Verbrennungstemperatur dieses Gemischs betrug 1760 Kelvin.

Das Gemisch wurde in einen herkömmlichen Gasgenerator gefüllt und in einer Testkanne zur Zündung gebracht. Das Gemisch zeigte eine schlechte Anzündwilligkeit und eine nur geringe Abbrandgeschwindigkeit. Der erreichte Kannendruck war unzureichend. Der Metallanteil der festen Verbrennungsrückstände betrug 100%, wobei die Bildung von geschmolzenen Tröpfchen beobachtet werden konnte.

## Patentansprüche

1. Azidfreie gaserzeugende Zusammensetzung, insbesondere zur Verwendung in Sicherheitseinrichtungen für Kraftfahrzeuge, mit einem aus mindestens zwei Komponenten bestehenden Brennstoffgemisch in einem Anteil von 20 bis 60 Gew.-% und einem aus mindestens drei Komponenten bestehenden Oxidatorgemisch in einem Anteil von 40 bis 80 Gew.-%, jeweils bezogen auf die Gesamtzusammensetzung, **dadurch gekennzeichnet, daß** das Brennstoffgemisch zusammengesetzt ist aus:
5 bis 95 Gew.-% einer Guanidinverbindung;
95 bis 5 Gew.-% einer heterocyclischen, organischen Säure; sowie
0 bis 20 Gew.-% weiteren Brennstoffen, jeweils bezogen auf das Brennstoffgemisch,
und das Oxidatorgemisch zusammengesetzt ist aus:
20 bis 70 Gew.-% eines oder mehrerer Übergangsmetalloxide
10 bis 50 Gew.-% basischem Kupfernitrat
2 bis 30 Gew.-% Metallchlorat, Metallperchlorat, Ammoniumperchlorat, Alkalinitrat, Erdalkalinitrat oder deren Mischungen, jeweils bezogen auf das Oxidatorgemisch.

2. Zusammensetzung nach Anspruch 1, **dadurch gekennzeichnet, daß** die Guanidinverbindung ausgewählt ist aus der aus Guanidincarbonat, Guanidinnitrat, Guanidinperchlorat, Aminoguanidinnitrat, Diaminoguanidinnitrat, Triaminoguanidinnitrat, Nitroguanidin oder deren Mischungen bestehenden Gruppe.

3. Zusammensetzung nach Anspruch 1 oder 2, **dadurch gekennzeichnet, daß** die heterocyclische organische Säure ausgewählt ist aus der aus Cyanursäure, Isocyanursäure, Cyamelid, Urazol, Uracil, Uramin, Urazin, Alloxan, Alloxansäure, Alloxantin, Xanthin, Allantoin, Barbitursäure, Orotsäure, Dilitursäure, Triazolon, Violursäure, Succinimid, Dialursäure, Isodialursäure, Hydantoin, Pseudohydantoin, Imidazolon, Pyrazolon, Parabansäure, Furazan, Ammelin, Kreatinin, Maleinsäurehydrazid, Harnsäure, Pseudoharnsäure, Guanazin, Guanazol, Melamin sowie deren Salzen und Derivaten bestehenden Gruppe.

4. Zusammensetzung nach Anspruch 3, **dadurch gekennzeichnet, daß** die Derivate der heterocyclischen organischen Säure die funktionellen Gruppen =O-OH, NO₂, -CO₂H, -NH₂ oder Kombinationen hieraus enthalten.

5. Zusammensetzung nach einem der Ansprüche 1 bis 4, **dadurch gekennzeichnet, daß** das Übergangsmetalloxid ausgewählt ist aus der aus Cr₂O₃, MnO₂, Fe₂O₃, Fe₃O₄, CuO, Cu₂O oder deren Mischungen bestehenden Gruppe.

6. Zusammensetzung nach einem der Ansprüche 1 bis 5, ferner **gekennzeichnet durch** Verarbeitungshilfen in einem Anteil von bis zu 5 Gew.-%, bezogen auf die Gesamtzusammensetzung, wobei die Verarbeitungshilfen aus der aus den Rieselhilfen, Preßhilfsmitteln und/oder Gleitmitteln bestehenden Gruppe ausgewählt sind.

7. Zusammensetzung nach Anspruch 1, bestehend aus 20 bis 40 Gew.-% Guanidinnitrat, 5 bis 30 Gew.-% Cyanursäure, 15 bis 35 Gew.-% CuO, 15 bis 35 Gew.-% basischem Kupfernitrat und 4 bis 16 Gew.-% KClO₄, jeweils bezogen auf die Gesamtzusammensetzung.

8. Zusammensetzung nach einem der Ansprüche 1 bis 7, **dadurch gekennzeichnet, daß** bei einem Abbrand der Zusammensetzung kondensierte Verbrennungsprodukte gebildet werden, die einen Anteil an Metall von 50 bis 90 Gew.-% aufweisen.

## Claims

1. An azide-free gas-generating composition, in particular for use in safety devices for motor vehicles, comprising a fuel mixture consisting of at least two components in a proportion of from 20 to 60 % by weight and an oxidizer mixture consisting of at least three components in a proportion of from 40 to 80 % by weight, each as related to the total composition, **characterized in that** the fuel mixture is composed of:
5 to 95 % by weight of a guanidine compound;
95 to 5 % by weight of a heterocyclic organic acid; and
0 to 20 % by weight of further fuels, each as related to the fuel mixture,
and the oxidizer mixture is composed of:
20 to 70 % by weight of one or more transition metal oxides;
10 to 50 % by weight of basic copper nitrate;
2 to 30 % by weight of metal chlorate, metal perchlorate, ammonium perchlorate, alkali metal nitrate, alkaline-earth metal nitrate or mixtures thereof, each as related to the oxidizer mixture.

2. The composition according to claim 1, **characterized in that** the guanidine compound is selected from the group consisting of guanidine carbonate, guanidine nitrate, guanidine perchlorate, aminoguanidine nitrate, diaminoguanidine nitrate, triaminoguanidine nitrate, nitroguanidine or mixtures thereof

3. The composition according to claim 1 or 2, **characterized in that** the heterocyclic organic acid is selected from the group consisting of cyanuric acid, isocyanuric acid, cyamelide, urazole, uracil, uramine, urazine, alloxan, alloxanic acid, alloxantin, xanthine, allantoin, barbituric acid, orotic acid, dilituric acid, triazolone, violuric acid, succinimide, dialuric acid, isodialuric acid, hydantoin, pseudohydantoin, imidazolone, pyrazolone, parabanic acid, furazan, ammeline, creatinine, maleic acid hydrazide, uric acid, pseudouric acid, guanazine, guanazole, melamine and the salts and derivatives thereof.

4. The composition according to claim 3, **characterized in that** the derivatives of the heterocyclic organic acid contain the functional groups =O, -OH, -NO₂, -CO₂H, -NH₂ or combinations thereof.

5. The composition according to any one of claims 1 to 4, **characterized in that** the transition metal oxide is selected from the group consisting of Cr₂O₃, MnO_{2,} Fe₂O₃, Fe₃O₄, CuO, Cu₂O or mixtures thereof

6. The composition according to any one of claims 1 to 5, further **characterized by** processing aids in a proportion of up to 5 % by weight, as related to the total composition, wherein the processing aids are selected from the group consisting of the flowing aids, compressing aids and/or lubricants.

7. The composition according to claim 1, consisting of from 20 to 40 % by weight of guanidine nitrate, from 5 to 30 % by weight of cyanuric acid, from 15 to 35 % by weight of CuO, from 15 to 35 % by weight of basic copper nitrate and from 4 to 16 % by weight of KClO₄, each as related to the total composition.

8. The composition according to any one of claims 1 to 7, **characterized in that** during combustion of the composition condensed combustion products are formed which have a proportion of metal of from 50 to 90 % by weight.

## Revendications

1. Composition exempte d'azide engendrant du gaz, en particulier pour être utilisée dans des dispositifs de sécurité pour véhicules automobiles, comportant un mélange de combustible dans une proportion de 20 à 60 % en poids, constitué d'au moins deux composants, et un mélange oxydant dans une proportion de 40 à 80 % en poids, constitué d'au moins trois composants, respectivement par rapport à la composition totale, **caractérisée en ce que** le mélange de combustible est constitué de:
5 à 95 % en poids d'un composé guanidine ;
95 à 5 % en poids d'un acide organique hétérocyclique ; ainsi que
0 à 20 % % en poids d'autres combustibles, respectivement par rapport au mélange de combustible,
et **en ce que** le mélange oxydant est constitué de
20 à 70 % en poids d'un ou de plusieurs oxydes de métaux transitoires
10 à 50 % en poids de nitrate de cuivre basique
2 à 30 % en poids de chlorate de métal, de perchlorate de métal, de perchlorate d'ammonium, de nitrate alcalin, de nitrate alcalinoterreux ou de leurs mélanges, respectivement par rapport au mélange oxydant.

2. Composition selon la revendication 1, **caractérisée en ce que** le composé guanidine est choisi parmi le groupe constitué de carbonate de guanidine, de nitrate de guanidine, de perchlorate de guanidine, de nitrate d'aminoguanidine, de nitrate de diaminoguanidine, de nitrate de triaminoguanidine, de nitroguanidine ou de leurs mélanges.

3. Composition selon l'une des revendications 1 à 2, **caractérisée en ce que** l'acide organique hétérocyclique est choisi parmi le groupe constitué d'acide cyanurique, d'acide isocyanurique, de cyamélide, d'urazol, d'uracile, d'uramine, d'urazine, d'alloxane, d'acide d'alloxane, d'alloxantine, de xanthine, d'allantoïne, d'acide barbiturique, d'acide orotique, d'acide diliturique, de triazolone, d'acide violurique, de succinimide, d'acide dialurique, d'acide isodialurique, d'hydantoïne, de pseudohydantoïne, d'imidazolone, de pyrazolone, d'acide parabanique, de furazane, d'ammeline, de créatinine, d'hydrazide d'acide maléique, d'acide urique, d'acide pseudo-urique, de guanazine, de guanazole, de mélamine ainsi que leurs sels et dérivés.

4. Composition selon la revendication 3, **caractérisé en ce que** les dérivés de l'acide organique hétérocycliques contiennent les groupes fonctionnels =O -OH, NO₂, -CO₂H, -NH₂ ou des combinaisons de ceux-ci.

5. Composition selon la revendication 1 à 4, **caractérisée en ce que** l'oxyde de métal transitoire est choisi parmi le groupe constitué de Cr₂O₃, MnO₂, Fe₂O₃, Fe₃O₄, CuO, Cu₂O ou de leurs mélanges.

6. Composition selon l'une des revendications 1 à 5, **caractérisée en outre par** des produits auxiliaires dans une proportion allant jusqu'à 5 % en poids par rapport à la composition totale, les produits auxiliaires étant choisis parmi le groupe constitué de produits auxiliaires de ruissellement, de produits auxiliaires de pressage et/ou de lubrifiants.

7. Composition selon la revendication 1, constituée de 20 à 40 % en poids de nitrate de guanidine, de 5 à 30 % en poids d'acide cyanurique, de 15 à 35 % en poids de CuO, de 15 à 35 % en poids de nitrate de cuivre basique, et de 4 à 16 % en poids KClO₄, respectivement par rapport à la composition totale.

8. Composition selon l'une des revendications 1 à 7, **caractérisé en ce qu'**au brûlage de la composition sont formés des produits de combustion condensés qui présentent une proportion de métal de 50 à 90 % en poids.
